# EUROPÄISCHE PATENTSCHRIFT

(11) **EP 0 490 225 B1**
(45) Veröffentlichungstag und Bekanntmachung des Hinweises auf die Patenterteilung: **15.09.1993**
(21) Anmeldenummer: 91120731.4
(22) Anmeldetag: 03.12.1991
(51) Int. Cl.: B41M 5/38

(54) **Verwendung von Anthrachinonfarbstoffen für den Thermotransferdruck**
Use of anthraquinone dyerstuffs for thermal transfer printing
Utilisation de colorants anthraquinoniques pour l'impression par transfert thermique

(30) Priorität: 14.12.1990 DE 4039923
(43) Veröffentlichungstag der Anmeldung: 17.06.1992
(73) Patentinhaber: BASF Aktiengesellschaft, 67063 Ludwigshafen (DE)
(72) Erfinder: Etzbach, Karl-Heinz, Dr., W-6710 Frankenthal (DE); Sens, Rüdiger, Dr., W-6800 Mannheim 1 (DE)

(56) Entgegenhaltungen:
- FR-A- 2 035 130
- PATENT ABSTRACTS OF JAPAN vol. 11, no. 155 (M-589)(2602) 20. Mai 1987 & JP-A-61 284 489 ( DAINIPPON PRINTING CO LTD ) 15. Dezember 1986
- PATENT ABSTRACTS OF JAPAN vol. 13, no. 36 (M-790)(3384) 26. Januar 1989 & JP-A-63 246 284 ( SUMITOMO CHEM CO LTD ) 13. Oktober 1988

## Beschreibung

Die vorliegende Erfindung betrifft die Verwendung von Anthrachinonfarbstoffen der allgemeinen Formel I
für den Thermotransferdruck, in der die Variablen folgende Bedeutung haben:
der Ring A bis zu zwei der folgenden Substituenten tragen kann: Chlor, Brom, Hydroxy, Mercapto, Amino oder C₁-C₈-Alkylamino;
- R¹, R²: Wasserstoff, Nitro-, Hydroxy-, Mercapto- oder Aminogruppen; C₁-C₂₀-Alkoxy-, -Alkylthio- oder -Alkylaminogruppen, deren C-Kette jeweils durch ein bis vier Sauerstoffatome unterbrochen sein kann und die folgende Substituenten tragen können:
C₅-C₇-Cycloalkyl, Phenyl oder Phenoxy, die C₁-C₄-Alkyl oder -Alkoxy als Substituenten tragen können;
Phenoxy-, Phenylthio- oder Phenylaminogruppen, deren Phenylrest C₁-C₄-Alkyl oder -Alkoxy als Substituenten tragen kann;
- R³: einen der Reste der allgemeinen Formeln IIa bis IIf wobei die Substituenten folgende Bedeutung haben:
- R⁴: Wasserstoff;
C₁-C₂₀-Alkyl- oder -Alkylthiogruppen, deren C-Kette jeweils durch ein bis vier Sauerstoffatome in Etherfunktion unterbrochen sein kann und die folgende Substituenten tragen können: C₅-C₇-Cycloalkyl, Phenyl oder Phenoxy, die jeweils C₁-C₄-Alkyl oder -Alkoxy als Substituenten tragen können;
C₅-C₇-Cycloalkyl-, -Cycloalkylthiogruppen oder eine Phenylgruppe, die jeweils C₁-C₄-Alkyl oder -Alkoxy als Substituenten tragen können;
- R⁵, R⁸: Wasserstoff;
die definitionsgemäßen Alkyl-, Cycloalkyl- oder Phenylgruppen R⁴;
- R⁶, R⁷: die Reste R⁵ oder R⁸;
Alkoxycarbonylgruppen, deren C-Kette bis zu 20 C-Atome aufweisen kann und durch ein bis vier Sauerstoffatome in Etherfunktion unterbrochen sein kann und die folgende Substituenten tragen können: C₅-C₇-Cycloalkyl, Phenyl oder Phenoxy, die jeweils C₁-C₄-Alkyl oder -Alkoxy als Substituenten tragen können;
C₅-C₇-Cycloalkyloxycarbonyl- oder Phenoxycarbonylgruppen, die jeweils C₁-C₄-Alkyl oder -Alkoxy als Substituenten tragen können;
- X: Wasserstoff oder eine Cyanogruppe,

sowie speziell ein Verfahren zur Übertragung dieser Anthrachinonfarbstoffe durch Diffusion von einem Träger auf ein mit Kunststoff beschichtetes Substrat mit Hilfe eines Thermokopfes.

Die Technik des Thermotransferdrucks ist allgemein bekannt; als Wärmequelle kommt neben Laser und IR-Lampe vor allem ein Thermokopf zur Anwendung, mit dem kurzen Heizimpulse der Dauer von Bruchteilen einer Sekunde abgegeben werden können.

Bei dieser bevorzugten Ausführungsform des Thermotransferdrucks wird ein Transferblatt, das den zu übertragenden Farbstoff zusammen mit einem oder mehreren Bindemitteln, einem Trägermaterial und eventuell weiteren Hilfsmitteln wie Trennmitteln oder kristallisationshemmenden Stoffen enthält, von der Rückseite her durch den Thermokopf erhitzt. Dabei diffundiert der Farbstoff aus dem Transferblatt in die Oberflächenbeschichtung des Substrates, z.B. in die Kunststoffschicht eines beschichteten Papiers.

Der wesentliche Vorteil dieses Verfahrens besteht darin, daß über die an den Thermokopf abzugebende Energie die übertragene Farbmenge und damit die Farbabstufung gezielt gesteuert werden kann.

Beim Thermotransferdruck werden allgemein die drei subtraktiven Grundfarben Gelb, Magenta und Cyan, gegebenenfalls zusätzlich Schwarz, verwendet, wobei die eingesetzten Farbstoffe für eine optimale Farbaufzeichnung folgende Eigenschaften aufweisen müssen: leichte thermische Transferierbarkeit, geringe Neigung zur Migration innerhalb oder aus der Oberflächenbeschichtung des Aufnahmemediums bei Raumtemperatur, hohe thermische und photochemische Stabilität sowie Resistenz gegen Feuchtigkeit und Chemikalien, keine Tendenz zur Kristallisation bei Lagerung des Transferblattes, einen geeigneten Farbton für die subtraktive Farbmischung, einen hohen molaren Absorptionskoeffizienten und leichte technische Zugänglichkeit.

Diese Anforderungen sind gleichzeitig nur sehr schwer zu erfüllen. Daher entsprechen die meisten der für den Thermotransferdruck verwendeten Cyanfarbstoffe nicht dem geforderten Eigenschaftsprofil. Dies trifft auch für die aus den JP-A-227 948/1984, JP-A-53 563/1985 und DE-A-38 12 053 bekannten und für den Thermotransferdruck empfohlenen 1,4-Diaminoanthrachinone zu, die sich von den Verbindungen I durch die Art der Substituenten in 2-Stellung unterscheiden.

Der Erfindung lag daher die Aufgabe zugrunde, für den Thermotransferdruck geeignete Cyanfarbstoffe zu finden, die dem geforderten Eigenschaftsprofil näherkommen als die bisher verwendeten Farbstoffe.

Demgemäß wurde die Verwendung der eingangs definierten Anthrachinonfarbstoffe I für den Thermotransferdruck gefunden.

Außerdem wurde ein Verfahren zur Übertragung von Anthrachinonfarbstoffen durch Diffusion von einem Träger auf ein mit Kunststoff beschichtetes Substrat mit Hilfe eines Thermokopfes gefunden, welches dadurch gekennzeichnet ist, daß man hierfür einen Träger verwendet, auf dem sich ein oder mehrere der Anthrachinonfarbstoffe I befinden.

Weiterhin wurde eine bevorzugte Ausführungsform dieses Verfahrens gefunden, welche dadurch gekennzeichnet ist, daß man hierzu Farbstoffe der Formel Ia
in der die Substituenten R³ und X die eingangs definierte Bedeutung besitzen und R^{2'} eine Aminogruppe oder C₁-C₈-Alkylaminogruppen bedeutet, verwendet.

Die Anthrachinonfarbstoffe I selbst sind an sich bekannt oder nach bekannten Methoden erhältlich (EP-A-56 492 und DE-A-34 26 093).

Der Ring A ist vorzugsweise unsubstituiert, kann aber auch bis zu zwei der folgenden Substituenten tragen: Chlor, Brom, Mercapto sowie bevorzugt Hydroxy und Amino, daneben C₁-C₈-Alkylamino wie Pentyl-, Hexyl-, Heptyl- und Octylamino und vor allem C₁-C₄-Alkylamino wie Methyl-, Ethyl-, Propyl-, Isopropyl- und Butylamino.

Als Reste R¹ oder R² eignen sich Nitro und Mercapto, besonders Wasserstoff und ganz besonders Hydroxy und Amino.

Weiterhin geeignete Reste R¹ oder R² sind Alkoxy-, Alkylthio- und vor allem Alkylaminogruppen, die bis zu 20, bevorzugt bis zu 8 C-Atome enthalten und deren C-Kette zusätzlich durch Sauerstoffatome in Etherfunktion unterbrochen sein kann; beispielsweise sind hier zu nennen (dabei bedeutet Ph = Phenyl):
-O-CH₃, -O-C₂H₅, -O-C₃H₇, -O-CH(CH₃)-CH₃, -O-C₄H₉ und -O-C₆H₁₃;
-S-CH₃, -S-C₂H₅, -S-C₃H₇, -S-C₄H₉, -S-C₉H₁₉ und -S-(CH₂)₄-CH(C₄H₉)-C₅H₁₁;
-NH-CH₃, -NH-C₂H₅, -NH-C₃H₇, -NH-CH(CH₃)-CH₃, -NH-C₄H₉, -NH-C₅H₁₁, -NH-C₆H₁₃ und -NH-C₈H₁₇;
-[(CH₂)₂-O]₂-CH₃, -[(CH₂)₂-O]₂-C₃H₇, -[(CH₂)₃-O]₃-C₄H₉, -[(CH₂)₂-O]₄-CH₃, -[(CH₂)₂-O]₂-Ph, -[(CH₂)₂-O]₃-Ph, -[(CH₂)₂-O]₃-Ph-3-CH₃, -[(CH₂)₂-CH(CH₃)-O]₂-C₂H₅, -[(C₂H₄)₂-O]₂-C₂H₅, -[(CH₂)₃-O]₄-C₆H₁₃, -[(CH₂)₂-O]₂-[(CH₂)₃-O]₂-C₂H₅ und -(CH₂)₃-O-(CH₂)₂-O-Ph;
-S-(CH₂)₃-O-(CH₂)₄-CH(C₂H₅)-C₄H₉ und -S(CH₂)₃-O-(CH₂)₂-O-C₄H₉;
-NH-(CH₂)₂-O-C₄H₉ und -NH-[(CH₂)₂-O]₂-C₂H₅.

Reste R¹ oder R² können außerdem Phenoxy-, Phenylthio- und Phenylaminogruppen sein; als Beispiele seien genannt:
-O-Ph, -O-Ph-2-CH₃, -O-Ph-4-CH₃, -O-Ph-2-O-CH₃ und -O-Ph-4-O-CH₃;
-S-Ph, -S-Ph-2-CH₃, -S-Ph-4-CH₃, -S-Ph-2-O-CH₃ und -S-Ph-4-O-CH₃;
-NH-Ph, -NH-Ph-2-CH₃, -NH-Ph-4-CH₃, -NH-Ph-2-O-CH₃ und -NH-Ph-4-O-CH₃.

Als Rest R³ eignen sich neben den Oxdiazolderivaten der Formeln IIb und IIc und den Triazolderivaten der Formel IIf besonders die Oxdiazolderivate der Formel IIa, die Thiazolderivate der Formel IId und die Thiadiazolderivate der Formel IIe.

Dabei sind geeignete Alkylreste R⁴ beispielsweise Methyl, Ethyl, Propyl, Isopropyl, Butyl, Isobutyl, sec.-Butyl, tert.-Butyl, Pentyl, Isopentyl, sec.-Pentyl, tert.-Pentyl, Hexyl, 2-Methylpentyl, Heptyl, Octyl, 2-Ethylhexyl, Nonyl, Decyl, Undecyl, Dodecyl, Tridecyl, Tetradecyl, Pentadecyl, Hexadecyl, Heptadecyl, Octadecyl, Nonadecyl, Eicosyl und verzweigte Reste dieser Art.

Die C-Kette der genannten Alkylreste R⁴ kann durch Sauerstoffatome in Etherfunktion unterbrochen sein. Beispiele hierfür sind neben den bereits für die Reste R¹ oder R² aufgeführten Oxaalkylgruppen folgende Reste:
-(CH₂)₂-O-CH₃, -(CH₂)₂-O-C₂H₅, -(CH₂)₂-O-C₃H₇, -(CH₂)₂-O-C₄H₉, -(CH₂)₃-O-CH₃, -(CH₂)₃-O-C₂H₅, -(CH₂)₃-O-C₃H₇, -(CH₂)₃-O-C₄H₉, -CH₂-CH(CH₃)-O-CH₃, -CH₂-CH(CH₃)-O-C₂H₅, -CH₂-CH(CH₃)-O-C₃H₇, -CH₂-CH(CH₃)-O-C₄H₉, -(CH₂)₄-O-CH₃, -(CH₂)₄-O-C₂H₅, -(CH₂)₄-O-C₄H₉, -(CH₂)₄-O-CH₂-CH(C₂H₅)-C₄H₉, -(CH₂)₈-O-CH₃ und -(CH₂)₈-O-C₄H₉.

Weiterhin kommen als Rest R⁴ Alkylthiogruppen wie die für die Reste R¹ oder R² genannten Beispiele in Betracht.

Geeignete Cycloalkyl-, Cycloalkylthio- und Phenylgruppen R⁴ sind beispielsweise (dabei bedeuten C₅H₉ = Cyclopentyl und C₆H₁₁ = Cyclohexyl):
-C₅H₉, -C₆H₁₁, -C₆H₁₀-4-CH₃ und -C₆H₁₀-4-O-C₂H₅;
-S-C₆H₁₁;
-Ph, -Ph-3-CH₃ und -Ph-4-CH₃.

Als Reste R⁵, R⁸, R⁶ oder R⁷ kommen neben den für R⁴ genannten Cycloalkyl- und Phenylgruppen vor allem die dort ebenfalls aufgeführten Alkylgruppen in Frage.

Weiterhin eignen sich als Reste R⁶ oder R⁷ vor allem Alkoxycarbonylgruppen, deren C-Kette durch Sauerstoffatome in Etherfunktion unterbrochen sein kann, daneben auch Cycloalkyloxycarbonyl- und Phenoxycarbonylgruppen; Beispiele für diese Gruppen sind folgende:
-CO-O-C₆H₁₃, -CO-O-C₁₀H₂₁ und -CO-O-C₁₁H₂₃;
-CO-O-[(CH₂)₂-O]₃-C₃H₇, -CO-O-[(CH₂)₂-O]₃-C₄H₉, -CO-O-[(CH₂)₃-O]₂-C₄H₉ und -CO-O-[(CH₂)₃-O]₃-C₄H₉;
-CO-O-C₆H₁₁ und -CO-O-Ph.

Bevorzugte Anthrachinonfarbstoffe I sind den Beispielen zu entnehmen.

Die erfindungsgemäß zu verwendenden Anthrachinonfarbstoffe I zeichnen sich gegenüber den bisher für den Thermotransferdruck eingesetzten Cyanfarbstoffen durch folgende Eigenschaften aus: leichtere thermische Transferierbarkeit trotz des relativ hohen Molekulargewichts, verbesserte Migrationseigenschaften im Aufnahmemedium bei Raumtemperatur, höhere Lichtechtheit, bessere Resistenz gegen Feuchtigkeit und Chemikalien, bessere Löslichkeit bei der Herstellung der Druckfarbe, höhere Farbstärke, höhere Farbtonreinheit sowie leichtere technische Zugänglichkeit.

Außerdem ergeben die Farbstoffe I, eventuell in Kombination mit anderen Farbstoffklassen, neutrale, farbstarke Schwarzdrucke.

Die für das erfindungsgemäße Thermotransferdruckverfahren benötigten, als Farbstoffgeber fungierenden Transferblätter werden folgendermaßen präpariert: Die Anthrachinonfarbstoffe I werden in einem organischen Lösungsmittel, wie z.B. Isobutanol, Methylethylketon, Methylenchlorid, Chlorbenzol, Toluol, Tetrahydrofuran oder deren Mischungen, mit einem oder mehreren Bindemitteln sowie eventuell weiteren Hilfsmitteln wie Trennmitteln oder kristallisationshemmenden Stoffen zu einer Druckfarbe verarbeitet, welche die Farbstoffe vorzugsweise molekular-dispers gelöst enthält. Die Druckfarbe wird anschließend auf einen inerten Träger aufgetragen und getrocknet.

Als Bindemittel eignen dabei sich alle in organischen Lösungsmitteln löslichen Materialien, die bekanntermaßen für den Thermotransferdruck dienen, also z.B. Cellulosederivate wie Methylcellulose, Hydroxypropylcellulose, Celluloseacetat oder Celluloseacetobutyrat, vor allem Ethylcellulose, Ethylhydroxyethylcellulose und Celluloseacetathydrogenphthalat, Stärke, Alginate, Alkydharze und Vinylharze wie Polyvinylalkohol oder Polyvinylpyrrolidon sowie besonders Polyvinylacetat und Polyvinylbutyrat. Daneben kommen Polymere und Copolymere von Acrylaten oder deren Derivaten wie Polyacrylsäure, Polymethylmethacrylat- oder Styrolacrylatcopolymere, Polyesterharze, Polyamidharze, Polyurethanharze oder natürliche Harze wie z.B. Gummi Arabicum in Betracht.

Die genannten Bindemittel nehmen den Farbstoff nach der Trocknung der Druckfarbe in Form eines transparenten Films ohne sichtbare Auskristallisation auf.

Bevorzugte Bindemittel sind Ethylcellulose oder Ethylhydroxyethylcellulose mittlerer bis kleiner Viskositätseinstellungen. Häufig empfehlen sich auch Bindemittelmischungen, z.B. solche aus Ethylcellulose und Polyvinylbutyrat im Gewichtsverhältnis 2:1.

Das Gewichtsverhältnis von Bindemittel zu Farbstoff beträgt in der Regel 8 : 1 bis 1 : 1, vorzugsweise 5 : 1 bis 2 : 1.

Als Hilfsmittel werden z.B. Trennmittel auf der Basis von perfluorierten Alkylsulfonamidoalkylestern oder Siliconen, wie sie in der EP-A-227 092 bzw. der EP-A-192 435 beschrieben sind, und besonders organische Additive, welche das Auskristallisieren der Transferfarbstoffe bei Lagerung und Erhitzung des Farbbandes verhindern, beispielsweise Cholesterin oder Vanillin, verwendet.

Inerte Trägermaterialien sind beispielsweise Seiden-, Lösch- oder Pergaminpapier sowie Folien aus wärmebeständigen Kunststoffen wie Polyestern, Polyamiden oder Polyimiden, wobei diese Folien auch metallbeschichtet sein können.

Der inerte Träger kann auf der dem Thermokopf zugewandten Seite zusätzlich mit einem Gleitmittel beschichtet werden, um ein Verkleben des Thermokopfes mit dem Trägermaterial zu verhindern. Geeignete Gleitmittel sind beispielsweise Silicone oder Polyurethane, wie sie in der EP-A-216 483 oder EP-A-227 095 beschrieben sind.

Die Stärke des Farbstoffträgers beträgt im allgemeinen 3 bis 30 µm, bevorzugt 5 bis 10 µm.

Das zu bedruckende Substrat, z.B. Papier, muß seinerseits mit einem Bindemittel beschichtet sein, welches den Farbstoff beim Druckvorgang aufnimmt. Vorzugsweise verwendet man hierzu polymere Materialien, deren Glasumwandlungstemperatur T_{g} unterhalb von 150°C liegt, also z.B. modifizierte Polycarbonate und Polyester. Näheres hierzu ist den EP-A-227 094, EP-A-133 012, EP-A-133 011, EP-A-111 004, JP-A-199 997/1986, JP-A-283 595/1986, JP-A-237 694/1986 oder JP-A-127 392/1986 zu entnehmen.

Für das erfindungsgemäße Verfahren wird ein Thermokopf eingesetzt, der auf Temperaturen bis über 300°C aufheizbar ist, so daß der Farbstofftransfer in einer Zeit von maximal 15 ms erfolgt.

### Beispiele

Es wurden zunächst in üblicher Weise Transferblätter (Geber) aus Polyesterfolie von 8 µm Stärke hergestellt, die mit einer ca. 5 µm starken Transferschicht aus einem Bindemittel B versehen war, welche jeweils 0,5 g Anthrachinonfarbstoff I enthielt. Das Gewichtsverhältnis Bindemittel zu Farbstoff betrug jeweils 2 : 1.

Das zu bedruckende Substrat (Nehmer) bestand aus Papier von ca. 120 µm Stärke, das mit einer 8 µm dicken Kunststoffschicht beschichtet war (Hitachi Color Video Print Paper).

Geber und Nehmer wurden mit der beschichteten Seite aufeinander gelegt, mit Aluminiumfolie umwickelt und für 2 min zwischen zwei Heizplatten auf eine Temperatur zwischen 70 und 80°C erhitzt. Mit gleichartigen Proben wurde dieser Vorgang dreimal bei jeweils höherer Temperatur zwischen 80 und 120°C wiederholt.

Die hierbei in die Kunststoffschicht des Nehmers diffundierte Farbstoffmenge ist proportional der optischen Dichte, die als Extinktion A photometrisch nach dem jeweiligen Erhitzen auf die oben angegebenen Temperaturen bestimmt wurde.

Die Auftragung des Logarithmus der gemessenen Extinktionswerte A gegen die zugehörige reziproke absolute Temperatur ergibt Geraden, aus deren Steigung die Aktivierungsenergie ΔE_{T} für das Transferexperiment zu berechnen ist:
R: allg. Gaskonstante

Der Auftragung kann zusätzlich die Temperatur T* entnommen werden, bei der die Extinktion den Wert 1 erreicht, d.h., die durchgelassene Lichtintensität ein Zehntel der eingestrahlten Lichtintensität beträgt. Je kleinere Werte die Temperatur T* annimmt, um so besser ist die thermische Transferierbarkeit des untersuchten Farbstoffs.

In den folgenden Tabellen sind die bezüglich ihres Thermotransferverhaltens untersuchten Anthrachinonfarbstoffe I mit den zugehörigen in Methylenchlorid gemessenen Absorptionsmaxima λₘₐₓ [nm] aufgeführt.

Zudem ist das jeweils verwendete Bindemittel B angegeben. Dabei bedeutet: EC = Ethylcellulose, EHEC = Ethylhydroxyethylcellulose, PVB = Polyvinylbutyrat, MS = EC:PVB = 2:1.

Weiterhin aufgelistete charakteristische Daten sind die bereits erwähnten Parameter T* [°C] und ΔE_{T} [ kJ/mol ].

## Patentansprüche

1. Verwendung von Anthrachinonfarbstoffen der allgemeinen Formel I für den Thermotransferdruck, in der die Variablen folgende Bedeutung haben:
der Ring A bis zu zwei der folgenden Substituenten tragen kann: Chlor, Brom, Hydroxy, Mercapto, Amino oder C₁-C₈-Alkylamino;
R¹, R² Wasserstoff, Nitro-, Hydroxy-, Mercapto- oder Aminogruppen; C₁-C₂₀-Alkoxy-, -Alkylthio- oder -Alkylaminogruppen, deren C-Kette jeweils durch ein bis vier Sauerstoffatome unterbrochen sein kann und die folgende Substituenten tragen können: C₅-C₇-Cycloalkyl, Phenyl oder Phenoxy, die jeweils C₁-C₄-Alkyl oder -Alkoxy als Substituenten tragen können; Phenoxy-, Phenylthio- oder Phenylaminogruppen, deren Phenylrest C₁-C₄-Alkyl oder -Alkoxy als Substituenten tragen kann;
R³ einen der Reste der allgemeinen Formeln IIa bis IIf wobei die Substituenten folgende Bedeutung haben:
R⁴ Wasserstoff;
C₁-C₂₀-Alkyl- oder -Alkylthiogruppen, deren C-Kette jeweils durch ein bis vier Sauerstoffatome in Etherfunktion unterbrochen sein kann und die folgende Substituenten tragen können: C₅-C₇-Cycloalkyl, Phenyl oder Phenoxy, die jeweils C₁-C₄-Alkyl oder -Alkoxy als Substituenten tragen können;
C₅-C₇-Cycloalkyl-, -Cycloalkylthiogruppen oder eine Phenylgruppe, die jeweils C₁-C₄-Alkyl oder -Alkoxy als Substituenten tragen können;
R⁵, R⁸ Wasserstoff;
die definitionsgemäßen Alkyl-, Cycloalkyl- oder Phenylgruppen R⁴;
R⁶, R⁷ die Reste R⁵ oder R⁸;
Alkoxycarbonylgruppen, deren C-Kette bis zu 20 C-Atome aufweisen kann und durch ein bis vier Sauerstoffatome in Etherfunktion unterbrochen sein kann und die folgende Substituenten tragen können: C₅-C₇-Cycloalkyl, Phenyl oder Phenoxy, die jeweils C₁-C₄-Alkyl oder -Alkoxy als Substituenten tragen können;
C₅-C₇-Cycloalkyloxycarbonyl- oder Phenoxycarbonylgruppen, die jeweils C₁-C₄-Alkyl oder -Alkoxy als Substituenten tragen können;
X Wasserstoff oder eine Cyanogruppe.

2. Verfahren zur Übertragung von Anthrachinonfarbstoffen durch Diffusion von einem Träger auf ein mit Kunststoff beschichtetes Substrat mit Hilfe eines Thermokopfes, dadurch gekennzeichnet, daß man hierfür einen Träger verwendet, auf dem sich ein oder mehrere Anthrachinonfarbstoffe der Formel I gemäß Anspruch 1 befinden.

3. Verfahren nach Anspruch 2, dadurch gekennzeichnet, daß man hierzu einen Anthrachinonfarbstoff der Formel Ia in der R^{2'} eine Aminogruppe oder C₁-C₈-Alkylaminogruppen bedeutet, verwendet.

## Claims

1. The use for thermal transfer printing of an anthraquinone dye of the formula I in which the variables have the following meanings:
the ring A may carry up to two of the following substituents: chlorine, bromine, hydroxyl, mercapto, amino or C₁-C₈-alkylamino,
R¹ and R² are each hydrogen, nitro, hydroxyl, mercapto, amino or C₁-C₂₀-alkoxy, -alkylthio or -alkylamino whose carbon chain may in each case be interrupted by from 1 to 4 oxygen atoms and which may each carry the following substituents: C₅-C₇-cycloalkyl, phenyl or phenoxy, which may each carry C₁-C₄-alkyl or -alkoxy as substituents, phenoxy, phenylthio or phenylamino whose phenyl moiety may carry C₁-C₄-alkyl or -alkoxy as substituents,
R³ is one of the radicals of the formulae IIa to IIf where the substituents have the following meanings:
R⁴ is hydrogen, C₁-C₂₀-alkyl or -alkylthio whose carbon chain may in each case be interrupted by from 1 to 4 oxygen atoms in ether function and which may carry the following substituents: C₅-C₇-cycloalkyl, phenyl or phenoxy, which may each carry C₁-C₄-alkyl or -alkoxy as substituents, C₅-C₇-cycloalkyl or -cycloalkylthio or phenyl which may each carry C₁-C₄-alkyl or -alkoxy as substituents,
R⁵ and R⁸ are each hydrogen or alkyl, cycloalkyl or phenyl R⁴ as defined,
R⁶ and R⁷ are each R⁵ or R⁸, alkoxycarbonyl whose carbon chain may have up to 20 carbon atoms and which may be interrupted by from 1 to 4 oxygen atoms in ether function and which may carry the following substituents: C₅-C₇-cycloalkyl, phenyl or phenoxy, which may each carry C₁-C₄-alkyl or -alkoxy as substituents, C₅-C₇-cycloalkyloxycarbonyl or phenoxycarbonyl which may each carry C₁-C₄-alkyl or -alkoxy as substituents, and
X is hydrogen or cyano.

2. A process for transferring anthraquinone dyes by diffusion from a transfer to a plastic-coated medium with the aid of a thermal printing head, which comprises using for this purpose a transfer on which there is or are one or more anthraquinone dyes of the formula I as shown in claim 1.

3. A process as claimed in claim 2, wherein the anthraquinone dye used has the formula Ia where R^{2'} is amino or C₁-C₈-alkylamino.

## Revendications

1. Utilisation de colorants d'anthraquinone de formule générale I pour l'impression par transfert thermique, dans laquelle les variables ont la signification suivante:
le cycle A peut porter jusqu'à deux des substituants suivants: un atome de chlore ou de brome, un groupe hydroxy, mercapto, amino ou alkylamino en C₁ à C₈;
R¹, R²: des atomes d'hydrogène, ou des groupes nitro, hydroxy, mercapto ou amino; des groupes alcoxy, alkylthio ou alkylamino en C₁ à C₂₀ dont les chaînes d'atomes de carbone peuvent être chaque fois interrompues par 1 à 4 atomes d'oxygène et qui peuvent porter les substituants suivants: des groupes cycloalkyle en C₅ à C₇, phényle ou phénoxy qui chaque fois peuvent porter comme substituants des groupes alkyle ou alcoxy en C₁ à C₄; des groupes phénoxy, phénylthio ou phénylamino, dont le reste phényle peut porter en tant que substituants des groupes alkyle ou alcoxy en C₁ à C₄;
R3: un des restes de formules générales IIa à IIf dans lesquelles les substituants ont la signification suivante :
R⁴ un atome d'hydrogène;
un groupe alkyle ou alkylthio en C₁ à C₂₀, dont les chaînes d'atomes de carbone peuvent être à chaque fois interrompues par 1 à 4 atomes d'oxygène en fonction éther et qui peuvent porter les substituants suivants: des groupes cycloalkyle en C₅ à C₇, phényle ou phénoxy, qui chaque fois peuvent porter en tant que substituants des groupes alkyle ou alcoxy en C₁ à C₄; des groupes cycloalkyle ou cycloalkylthio en C₅ à C₇ ou un groupe phényle, qui chaque fois peuvent porter en tant que substituants des groupes alkyle ou alcoxy en C₁ à C₄;
R⁵, R⁸ des atomes d'hydrogène;
les groupes alkyle, cycloalkyle ou phényle correspondant à la définition de R⁴;
R⁶, R⁷ les restes R⁵ ou R⁸;
des groupes alcoxycarbonyle, dont les chaînes d'atomes de carbone peuvent présenter jusqu'à 20 atomes de carbone et être interrompues par 1 à 4 atomes d'oxygène en fonction éther, ces groupes alcoxycarbonyle pouvant porter les substituants suivants: des groupes cycloalkyle en C₅ à C₇, phényle ou phénoxy qui chaque fois peuvent porter des groupes alkyle ou alcoxy en C₁ à C₄ en tant que substituants; des groupes cycloalkyloxycarbonyle en C₅ à C₇ ou phénoxycarbonyle, qui chaque fois peuvent porter en tant que substituants des groupes alkyle ou alcoxy en C₁ à C₄;
X un atome d'hydrogène ou un groupe cyano.

2. Procédé de transfert de colorants d'anthraquinone par diffusion d'un support sur un substrat à revêtement de matière plastique au moyen d'une tête thermique, caractérisé en ce que pour cela on utilise un support sur lequel se trouve un ou plusieurs colorants d'anthraquinone de formule I selon la revendication 1.

3. Procédé selon la revendication 2, caractérisé en ce que l'on utilise pour cela un colorant d'anthraquinone de formule Ia dans laquelle R2' représente un groupe amino ou un groupe alkylamino en C₁ à C₈.
